# EUROPÄISCHE PATENTSCHRIFT

(11) **EP 2 768 988 B1**
(45) Veröffentlichungstag und Bekanntmachung des Hinweises auf die Patenterteilung: **03.02.2016**
(21) Anmeldenummer: 12775252.5
(22) Anmeldetag: 19.10.2012
(51) Int. Cl.: C21B 3/02, C21C 1/02, C21C 7/00, C21C 7/064

(54) **BITUMEN ENTHALTENDES ENTSCHWEFELUNGSMITTEL SOWIE VERFAHREN ZU DESSEN HERSTELLUNG UND VERWENDUNG**
DESULFURIZATION AGENT CONTAINING BITUMEN, A PROCESS FOR MAKING AND USE THEREOF
AGENT DE DÉSULFURATION CONTENANT DU BITUME, PROCEDE DE FABRICATION ET SON UTILISATION

(30) Priorität: 20.10.2011 DE 102011116501
(43) Veröffentlichungstag der Anmeldung: 27.08.2014
(73) Patentinhaber: Almamet GmbH, 83404 Ainring (DE)
(72) Erfinder: HERWIG, Frank, 01609 Gröditz (DE)
(74) Vertreter: Manitz, Finsterwald & Partner GbR
(86) Internationale Anmeldenummer: PCT/EP2012/070776
(87) Internationale Veröffentlichungsnummer: WO 2013/057262

(56) Entgegenhaltungen:
- WO-A2-2012/095471
- DE-A1-102011 008 691
- JP-A- H07 188 728
- KR-A- 20040 052 583
- US-A- 5 284 504

## Beschreibung

Die vorliegende Erfindung betrifft ein Mittel zur Entschwefelung und/oder Vorentschwefelung insbesondere von Roheisenschmelzen oder Stahlschmelzen, ein Verfahren zur Herstellung eines solchen Mittels sowie die Verwendung eines solchen Mittels zur Entschwefelung und/oder Vorentschwefelung einer Roheisenschmelze oder einer Stahlschmelze.

Zur Herstellung von Roheisen wird in einem Hochofen üblicherweise eine Mischung aus Eisenerz und Koks, welcher sowohl als Energieträger als auch als Reduktionsmittel für das Eisenerz fungiert, zu Roheisen reduziert. Aufgrund des vergleichsweise hohen Schwefelgehalts von Koks werden bei diesem Verfahren vergleichsweise hohe Schwefelmengen in die Roheisenschmelze eingetragen. Da ein hoher Schwefelgehalt die mechanischen Eigenschaften von sowohl aus dem Roheisen hergestellten Gusseisen als auch von aus dem Roheisen hergestellten Stahl negativ beeinträchtigt, muss der bei der Roheisengewinnung eingetragene Schwefel wieder aus dem Roheisen und/oder dem daraus hergestellten Stahl entfernt werden, um den gewünschten Schwefelgehalt einzustellen.

Zur Entfernung von Schwefel aus Roheisen und/oder Stahl sind eine Vielzahl von Entschwefelungsmitteln vorgeschlagen worden, welche beispielsweise pneumatisch oder mechanisch in die Roheisenschmelze bzw. Stahlschmelze eingebracht werden und dort den Schwefel zu einer Sulfidverbindung, wie zum Beispiel Calciumsulfid, reduzieren, welche in der Roheisenschmelze aufsteigt und so in die Schlacke gelangt, mit welcher sie später von dem Roheisen entfernt wird. Als Reduktionsmittel zur Entschwefelung sind beispielsweise Magnesium, Magnesiumlegierungen, Soda, gebrannter Kalk und Calciumcarbid bekannt. Zudem ist es bekannt, solchen Reduktionsmitteln eine weitere Verbindung zuzugeben, um deren Wirksamkeit bei der Entschwefelung von Roheisen und/oder Stahl zu erhöhen. So wird in der DE 22 52 796 C3 ein Entschwefelungsmittel offenbart, welches neben Calciumcarbid oder Calciumcyanamid als Reduktionsmittel eine feste, wasserstoffhaltige Verbindung, wie beispielsweise Polyethylen oder Polyamid, enthält. Ferner ist aus der EP 0 226 994 B1 ein Entschwefelungsmittel bekannt, welches Calciumcarbid und getrocknete Kohle enthält.

Viele der vorstehend genannten Entschwefelungsmittel weisen jedoch für die Roheisenentschwefelung nachteilige Eigenschaften auf. Beispielsweise zersetzt sich Soda bei dem Einbringen in das Roheisen explosionsartig, was zu einem erhöhten Verschleiß der involvierten Bauteile führt. Zudem sind die mit Soda erreichbaren Entschwefelungsgrade unbefriedigend niedrig. Ferner reagiert Soda mit Schwefel endotherm, so dass Temperaturverluste in dem Roheisen auftreten. Auch die mit Magnesium und Magnesiumlegierungen als Entschwefelungsmittel erzielbaren Entschwefelungsgrade sind begrenzt, und zwar unter anderem aufgrund der Tatsache, dass die Löslichkeit von Magnesium mit zunehmender Temperatur des Roheisens und mit sinkendem Schwefelgehalt in dem Roheisen zunimmt. Auch die vorstehend genannten, Calciumcarbid zur Erhöhung des Entschwefelungsgrades zugesetzten Verbindungen, wie Polyethylen, Polyamid und getrocknete Kohle, weisen Nachteile auf. Der Zusatz von Kunststoffen, wie Polyethylen oder Polyamid, zu Calciumcarbid verschlechtert das Einblasverhalten des Entschwefelungsmittels in die Roheisenschmelze. Ferner neigen getrocknete Kohlen unter Luft zur Selbstentzündung. Außerdem müssen diese dem Calciumcarbid - aufgrund der hohen Reaktivität von Calciumcarbid mit Wasser - mit einem hinreichend niedrigen Feuchtigkeitsgehalt zugesetzt werden, weswegen solche Kohlen teuer sind und bezüglich der Lagerung und des Transports einen erhöhten Aufwand erfordern.

Aus diesem Grund werden zur Entschwefelung von Roheisenschmelzen und/oder Stahlschmelzen vornehmlich Entschwefelungsmittel auf Basis von Calciumverbindungen, wie Calciumcarbid, Calciumoxid, Calciumhydroxid oder Calciumcarbonat, eingesetzt. Von diesen weist Calciumcarbid die höchste spezifische Wirksamkeit bei der Entschwefelung auf, d.h. mit einer vorgegebenen Menge an Calciumcarbid wird eine um etwa den Faktor 2 höhere Entschwefelung einer Roheisenschmelze erreicht als mit derselben Mengen an Calciumoxid. Calciumcarbid reagiert mit Wasser unter Bildung von Acetylen, welches wie alle niedermolekularen Kohlenwasserstoffe mit Luft leicht entzündbare Gemische bildet. Aus diesem Grund sind der Transport und die Lagerung von Calciumcarbid aufwendig und kostenträchtig. Vor diesem Hintergrund wäre ein Mittel zur Entschwefelung von Roheisenschmelzen oder Stahlschmelzen auf Basis von Calciumoxid mit einer hohen Entschwefelungseffizienz wünschenswert.

Aus der US 5,284,504 ist ein Entschwefelungsmittel bekannt, welches Calciumcarbid und/oder Kalk und ein Asphaltit enthält. In dieser Druckschrift wird eine calciumcarbidfreie Zusammensetzung beschrieben, welche jedoch zusätzlich zu Kalk 0,1 bis 40 Gew.-% Asphaltit und 5,0 bis 40 Gew.-% Magnesium enthält.

Aufgabe der vorliegenden Erfindung ist daher die Bereitstellung eines Entschwefelungsmittels auf Basis von Calciumoxid, welches eine hohe spezifische Wirksamkeit bei der Entschwefelung einer Roheisenschmelze oder Stahlschmelze aufweist.

Erfindungsgemäß wird diese Aufgabe gelöst durch ein Mittel zur Entschwefelung und/oder Vorentschwefelung insbesondere von Roheisenschmelzen oder Stahlschmelzen, welches Calciumoxid, Bitumen sowie zwischen 0,01 und 10 Gew.-% wenigstens eines Fließmittels enthält, wobei das wenigstens eine Fließmittel aus der Gruppe ausgewählt ist, welche aus mehrwertigen Alkoholen, Flammkohlen, Silikonölen und Mischungen hiervon-besteht, und, wobei das Mittel kein Calciumcarbid, kein Magnesium und keine Magnesiumlegierung enthält.

Diese Lösung basiert auf der überraschenden Erkenntnis, dass der Zusatz von Bitumen zu Calciumoxid die Wirksamkeit von Calciumoxid bei der Entschwefelung und/oder Vorentschwefelung einer Roheisenschmelze oder einer Stahlschmelze - im Vergleich zu der gleichen Mischung ohne Bitumenzusatz - signifikant erhöht, und zwar, abhängig von den jeweiligen unterschiedlichen, werksspezifischen physikalischen, chemischen und technologischen Bedingungen bis zu der Entschwefelungsleistung von Calciumcarbid. Dabei ist es von besonderem Vorteil, dass das zugesetzte Bitumen das Einblasverhalten des Entschwefelungsmittels in die Roheisenschmelze nicht oder zumindest nicht signifikant beeinträchtigt. Abgesehen davon ist Bitumen unter Luft stabil, nicht selbstentzündlich und nicht mit Wasser reaktiv, weswegen Bitumen keinen Transportbeschränkungen oder Lagerbeschränkungen unterliegt. Insgesamt weist das erfindungsgemäße Entschwefelungsmittel somit die Vorteile von Calciumoxid unter gleichzeitiger Vermeidung der Nachteile der aus dem Stand der Technik bekannten Entschwefelungsmittel auf.

Bitumen ist ein Gemisch aus hochmolekularen Kohlenwasserstoffen, welches sowohl natürlich vorkommt als auch beispielsweise durch Vakuumdestillation aus Erdöl hergestellt werden kann. Dabei handelt es sich bei Bitumen um die höchst- und nichtsiedenden Erdölfraktionen, welche bei der Vakuumdestillation nicht verändert werden. Bei Bitumen handelt es sich um eine Dispersion, bei welcher kohlenstoffreiche Partikel, die sogenannten Asphaltene, sowie Harze in einer öligen Grundmasse, deren Bestandteile als Maltene bezeichnet werden, kolloidal gelöst vorliegen. Bei den Maltenen handelt es sich vorwiegend um aromatische Kohlenwasserstoffe, Cycloalkane, Alkane und Alkene mit einem gewichtsgemittelten Molekulargewicht von jeweils 500 bis 1.500 g/mol, wohingegen die Asphaltene aus aromatischen Kohlenwasserstoffen und heterocyclischen Verbindungen mit einem vergleichsweise hohen Molekulargewicht bestehen.

Unter Bitumen werden im Sinne der vorliegenden Erfindung alle unter den entsprechenden, in der DIN EN 12597 definierten Zusammensetzungen verstanden, also insbesondere auch Asphalte - also Mischungen aus Bitumen und Gesteinskörnungen -, sowie alle Fraktionen, welche durch eine beliebige Trennungstechnik aus Bitumen und/oder Asphalt erhalten worden sind.

Als Bitumen können im Rahmen der vorliegenden Erfindung alle natürlich vorkommenden und synthetisch, beispielsweise aus Rohöl, hergestellten Bitumen eingesetzt werden, und zwar unabhängig davon, ob diese in fester, breiige oder flüssiger Form vorliegen. In diesem Zusammenhang seien beispielsweise solche genannt, welche aus der Gruppe ausgewählt sind, welche aus Straßenbaubitumen, hartem Straßenbaubitumen, Weichbitumen, modifiziertem Bitumen, Destillationsbitumen, Hochvakuumbitumen, polymermodifiziertem Bitumen, Spezialbitumen, Industriebitumen, Oxidationsbitumen, Hartbitumen, verschnittenem Bitumen, Kaltbitumen, gefluxtem Bitumen, Fluxbitumen, Naturasphalt und beliebigen Mischungen aus zwei oder mehr der vorgenannten Verbindungen besteht, wobei die einzelnen Begriffe wiederum in der in der DIN EN 12597 spezifizierten Bedeutung gemeint sind.

Grundsätzlich ist die vorliegende Erfindung bezüglich der Menge an in dem Entschwefelungsmittel enthaltendem Bitumen nicht begrenzt. Beispielsweise kann das erfindungsgemäße Entschwefelungsmittel 0,1 bis 20 Gew.-% Bitumen enthalten. Bevorzugt beträgt die Menge an in dem Entschwefelungsmittel enthaltenem Bitumen jedoch 1 bis 10 Gew.-%, besonders bevorzugt 2 bis 6 Gew.-% und ganz besonders bevorzugt 2 bis 4 Gew.-%.

Wie vorstehend dargelegt, fungiert das in dem erfindungsgemäßen Entschwefelungsmittel enthaltene Calciumoxid als Reduktionsmittel für den in der Roheisenschmelze bzw. Stahlschmelze enthaltenen Schwefel. Grundsätzlich kann das Entschwefelungsmittel neben dem Calciumoxid noch andere Reduktionsmittel insbesondere auf Basis einer anderen Calciumverbindung enthalten. Bei der letztgenannten Ausführungsform enthält das Entschwefelungsmittel eine Mischung aus zwei oder mehr Calciumverbindungen, wobei diese Mischung, welche hier auch als Calciumkomponente bezeichnet wird, vorzugsweise wenigstens 20 Gew.-% Calciumoxid und Rest auf 100 Gew.-% ein oder mehr Verbindungen ausgewählt aus der Gruppe bestehend aus Calciumhydroxid, Calciumcarbonat, Calciumcarbid und beliebigen Mischungen aus zwei oder mehr der vorgenannten Verbindungen enthält. Aufgrund der Einordnung von Calciumcarbid als Gefahrgut sowie den damit einhergehenden Transport- und Lagerbeschränkungen, ist es bevorzugt, dass die Menge von in dem Entschwefelungsmittel enthaltenem Calciumcarbid möglichst gering ist oder das Entschwefelungsmittel besonders bevorzugt überhaupt kein Calciumcarbid enthält, also das Entschwefelungsmittel eine Mischung aus zwei oder mehr Calciumverbindungen enthält, wobei diese Mischung wenigstens 20 Gew.-% Calciumoxid und Rest auf 100 Gew.-% Calciumhydroxid und/oder Calciumcarbonat enthält.

In Weiterbildung des Erfindungsgedankens wird es vorgeschlagen, dass die Calciumkomponente bzw. die Mischung aus Calciumverbindungen des erfindungsgemäßen Entschwefelungsmittels zu wenigstens 50 Gew.-%, bevorzugt zu wenigstens 75 Gew.-%, insbesondere bevorzugt zu wenigstens 90 Gew.-%, besonders bevorzugt zu wenigstens 95 Gew.-% und ganz besonders bevorzugt zu wenigstens 99 Gew.-% aus Calciumoxid zusammengesetzt ist bzw. besteht.

Gemäß einer ganz besonders bevorzugten Ausführungsform der vorliegenden Erfindung enthält das Entschwefelungsmittel Calciumoxid als einzige Calciumverbindung.

Als Calciumoxid kann ein auf alle Arten hergestelltes Calciumoxid eingesetzt werden, wie beispielsweise Weichbranntkalk, Mittelbranntkalk und Hartbranntkalk, wobei insbesondere mit Weichbranntkalk gute Ergebnisse erzielt werden.

Prinzipiell ist die vorliegende Erfindung bezüglich der Menge des Calciumoxids in dem erfindungsgemäßen Entschwefelungsmittels nicht beschränkt. Gute Ergebnisse werden jedoch insbesondere erhalten, wenn das Entschwefelungsmittel 80 bis 99,9 Gew.-%, bevorzugt 84 bis 98 Gew.-%, besonders bevorzugt 90 bis 97 Gew.-% und ganz besonders bevorzugt 94 bis 96 Gew.-% Calciumoxid oder eine Mischung enthält, welche wenigstens 20 Gew.-%, bevorzugt wenigstens 50 Gew.-%, insbesondere bevorzugt wenigstens 75 Gew.-%, besonders bevorzugt wenigstens 90 Gew.-%, ganz besonders bevorzugt wenigstens 95 Gew.-% und höchst bevorzugt wenigstens 99 Gew.-% Calciumoxid und Rest auf 100 Gew.-% ein oder mehr Verbindungen ausgewählt aus der Gruppe bestehend aus Calciumhydroxid, Calciumcarbonat und Mischungen der vorgenannten Verbindungen enthält.

Gemäß der vorliegenden Erfindung enthält die Entschwefelungskomponente, insbesondere wenn diese zur Koinjektion konzipiert ist, kein Magnesium und keine Magnesiumlegierung und vorzugsweise auch keine andere herkömmlicherweise zur Reduktion von Schwefel eingesetzte Verbindung, wie insbesondere kein Soda.

Neben dem Bitumen und dem Calciumoxid enthält das erfindungsgemäße Entschwefelungsmittel erfindungsgemäß ein Fließmittel, um das Fließverhalten des an sich wenig fließfähigen Calciumoxids zu erhöhen. Als Fließmittel wird erfindungsgemäß eines ausgewählt aus mehrwertigen Alkoholen, Flammkohlen, Silikonölen und Mischungen hiervon eingesetzt. Beispiele für besonders geeignete mehrwertige Alkohole sind insbesondere Glykole, wohingegen Beispiele für besonders geeignete Silikonöle Organopolysiloxane, wie insbesondere Polymethylhydrogensiloxane, sind.

Erfindungsgemäß enthält das erfindungsgemäße Entschwefelungsmittel zwischen 0,01 und 10 Gew.-% und bevorzugt zwischen 0,05 und 5 Gew.-% eines oder mehrerer Fließmittel. Insbesondere bevorzugt enthält das erfindungsgemäße Entschwefelungsmittel zwischen 0,05 und 0,5 Gew.-%, weiter bevorzugt zwischen 0,05 und 0,2 Gew.-%, ganz besonders bevorzugt zwischen 0,075 und 0,125 Gew.-% und höchst bevorzugt etwa 0,1 Gew.-% eines oder mehrerer Fließmittel. Sofern als Fließmittel Flammkohle enthalten ist, beträgt die Menge an Flammkohle bevorzugt 4 bis 8 Gew.-% bezogen auf das Gesamtgewicht des Entschwefelungsmittels.

Abgesehen von dem Bitumen, dem Calciumoxid und dem Fließmittel kann das erfindungsgemäße Entschwefelungsmittel ein oder mehrere Additive enthalten. Vorzugsweise enthält das Entschwefelungsmittel wenigstens ein Additiv, welches aus der Gruppe ausgewählt ist, welche aus Kryolith, Natriumborat, Flussspat und beliebigen Mischungen aus zwei oder mehr der vorstehenden Verbindungen besteht.

Die Menge an in dem Entschwefelungsmittel enthaltenen Additiven beträgt vorzugsweise 0,5 bis 8 Gew.-%, besonders bevorzugt 0,5 bis 4 Gew.-% und ganz besonders bevorzugt 0,5 bis 2 Gew.-%.

Gemäß einer besonders bevorzugten Ausführungsform der vorliegenden Erfindung ist das Entschwefelungsmittel zusammengesetzt bzw. besteht aus:
i) 0,1 bis 20 Gew.-%, bevorzugt 1 bis 10 Gew.-%, besonders bevorzugt 2 bis 6 Gew.-% und ganz besonders bevorzugt 2 bis 4 Gew.-% Bitumen,
ii) 0,01 bis 10 Gew.-%, bevorzugt 0,05 bis 0,5 Gew.-%, besonders bevorzugt 0,05 bis 0,2 Gew.-%, ganz besonders bevorzugt 0,075 bis 0,125 Gew.-% und höchst bevorzugt etwa 0,1 Gew.-% eines Fließmittels ausgewählt aus der Gruppe bestehend aus mehrwertigen Alkoholen, Flammkohlen und Silikonölen und beliebigen Mischungen hiervon, bevorzugt ausgewählt aus der Gruppe bestehend aus Glykolen, Organopolysiloxanen und beliebigen Mischungen hiervon und besonders bevorzugt eines Polymethylhydrogensiloxans,
iii) 0 bis 10 Gew.-%, bevorzugt 0,5 bis 8 Gew.-%, besonders bevorzugt 0,5 bis 4 Gew.-% und besonders bevorzugt 0,5 bis 2 Gew.-% Additiv ausgewählt aus der Gruppe bestehend aus Kryolith, Natriumborat, Flussspat und beliebigen Mischungen aus zwei oder mehr der vorstehenden Verbindungen und
iv) Rest auf 100 Gew.-% Calciumoxid oder einer Mischung, welche wenigstens 20 Gew.-%, bevorzugt wenigstens 50 Gew.-%, insbesondere bevorzugt wenigstens 75 Gew.-%, besonders bevorzugt wenigstens 90 Gew.-%, ganz besonders bevorzugt wenigstens 95 Gew.-% und höchst bevorzugt wenigstens 99 Gew.-% Calciumoxid und Rest auf 100 Gew.-% ein oder mehr Verbindungen ausgewählt aus der Gruppe bestehend aus Calciumhydroxid, Calciumcarbonat und beliebigen Mischungen der vorgenannten Verbindungen enthält.

Gemäß einer ganz besonders bevorzugten Ausführungsform der vorliegenden Erfindung ist das Entschwefelungsmittel zusammengesetzt bzw. besteht aus:
i) 2 bis 4 Gew.-% Bitumen,
ii) 0,05 bis 0,2 Gew.-% eines Fließmittels ausgewählt aus der Gruppe bestehend aus Glykolen, Polymethylhydrogensiloxanen und beliebigen Mischungen hiervon,
iii) 0,5 bis 2 Gew.-% Additiv ausgewählt aus der Gruppe bestehend aus Kryolith, Natriumborat, Flussspat und beliebigen Mischungen aus zwei oder mehr der vorstehenden Verbindungen und
iv) Rest auf 100 Gew.-% Calciumoxid.

Gemäß einer dazu alternativen ganz besonders bevorzugten Ausführungsform der vorliegenden Erfindung ist das Entschwefelungsmittel zusammengesetzt bzw. besteht aus:
i) 2 bis 3 Gew.-% Bitumen,
ii) 4 bis 5 Gew.-% eines Fließmittels ausgewählt aus der Gruppe bestehend aus Glykolen, Flammkohlen und beliebigen Mischungen hiervon,
iii) 0,5 bis 2 Gew.-% Additiv ausgewählt aus der Gruppe bestehend aus Kryolith, Natriumborat, Flussspat und beliebigen Mischungen aus zwei oder mehr der vorstehenden Verbindungen und
iv) Rest auf 100 Gew.-% Calciumoxid.

Vorzugsweise weist das Entschwefelungsmittel eine Fließfähigkeit von wenigstens 40 cm, bevorzugt von wenigstens 45 cm, besonders bevorzugt von wenigstens 55 cm, ganz besonders bevorzugt von wenigstens 60 cm und höchst bevorzugt von wenigstens 65 cm auf. Dabei wird die Fließfähigkeit in einer Luftförderrinne wie folgt bestimmt: Es wird eine pneumatische Förderrinne eingesetzt, die aus einem Luftkasten mit einem gasdurchlässigen Gewebe besteht, wobei das Gewebe eine Breite von 0.1 m und eine Länge von 1.5 m aufweist und das Gewebe durch ein Gebläse mit einem definieren Volumenstrom von 20 m³/h Luft von unten belüftet wird. Es wird ein Gewebe mit einer spezifischen Gewebebelastung von 1,6 m³/(min*m²) eingesetzt, wobei unter der spezifischen Gewebebelastung die Luftmenge im m³ je Minute und je m² Gewebefläche verstanden wird. Die Neigung der Förderrinne wird auf 2° eingestellt. Dann wird eine Probe mit 300 g Gewicht abgewogen und an dem oberen Ende der Luftförderfinne platziert und die Auslauflänge in cm bestimmt, wobei unter der Auslauflänge die Weglänge des durch den Luftstrom geförderten Materials zu verstehen ist. Dabei erfolgt die Messung in der Mitte der Förderrinne. Danach wird die Förderrinne mit einem Industriestaubsauger gereinigt und die Prozedur wird nacheinander mit vier weiteren Proben mit einem Gewicht von jeweils 300 g wiederholt. Von den erhaltenen Werten für die Auslauflänge werden jeweils der größte und der kleinste Wert gestrichen und von den restlichen drei Werten wird der arithmetische Mittelwert gebildet. Dieser arithmetische Mittelwert ist die Fließfähigkeit.

In Weiterbildung des Erfindungsgedankens wird es vorgeschlagen, dass das erfindungsgemäße Entschwefelungsmittel in der Form einer Mischung vorliegt, und zwar vorzugsweise in der Form einer homogenen Mischung.

Dabei weist vorzugsweise zumindest das in dem erfindungsgemäßen Entschwefelungsmittel enthaltene Calciumoxid eine derartige Kornbandverteilung auf, dass mindestens 80 Gew.-% des Calciumoxids eine Korngröße von weniger als 32 µm aufweisen, mindestens 85 Gew.-% des Calciumoxids eine Korngröße von weniger als 45 µm aufweisen, mindestens 90 Gew.-% des Calciumoxids eine Korngröße von weniger als 63 µm aufweisen und mindestens 95 Gew.-% des Calciumoxids eine Korngröße von weniger als 90 µm aufweisen.

Vorzugsweise weisen alle Bestandteile des Entschwefelungsmittels eine vorstehende Kornbandverteilung auf, also eine, bei der mindestens 80 Gew.-% der Komponenten eine Korngröße von weniger als 32 µm aufweisen, mindestens 85 Gew.-% der Komponenten eine Korngröße von weniger als 45 µm aufweisen, mindestens 90 Gew.-% der Komponenten eine Korngröße von weniger als 63 µm aufweisen und mindestens 95 Gew.-% der Komponenten eine Korngröße von weniger als 90 µm aufweisen.

Desweiteren ist es auch möglich, dass alle Bestandteile des Entschwefelungsmittels eine solche Kornbandverteilung aufweisen, d.h. dass mindestens 80 Gew.-% des Entschwefelungsmittels eine Korngröße von weniger als 32 µm aufweisen, mindestens 85 Gew.-% des Entschwefelungsmittels eine Korngröße von weniger als 45 µm aufweisen, mindestens 90 Gew.-% des Entschwefelungsmittels eine Korngröße von weniger als 63 µm aufweisen und mindestens 95 Gew.-% des Entschwefelungsmittels eine Korngröße von weniger als 90 µm aufweisen.

Gemäß einer weiteren besonders bevorzugten Ausführungsform der vorliegenden Erfindung weist das Entschwefelungsmittel die Form eines oder mehrerer Briketts und bevorzugt eines oder mehrerer kissenförmigen Briketts auf. Das bzw. die Briketts weisen vorzugsweise im Querschnitt gesehen eine Größe (Länge x Breite) von 10 x 5 bis 200 x 100 mm, bevorzugt von 25 x 15 mm bis 75 x 50 mm und besonders bevorzugt von 40 x 20 bis 50 x 30 mm, wie etwa von 45 x 25 mm, auf. Überraschenderweise zeichnet sich ein solches brikettförmiges Entschwefelungsmittel durch eine besonders hohe Entschwefelungswirkung für eine Roheisenschmelze aus. Zudem reduziert ein solches brikettförmiges Entschwefelungsmittel überraschenderweise den Gesamtsauerstoffgehalt von Schlacke erheblich, weswegen dieses insbesondere auch für die Schlackenkonditionierung und Vorentschwefelung von Roheisen geeignet ist.

Vorzugsweise enthält das brikettförmige Entschwefelungsmittel Bitumen, Calciumoxid, optional eine weitere Calciumverbindung und optional ein oder mehrere Additive, wobei die vorstehenden Verbindungen bevorzugt aus den vorstehend genannten Gruppen ausgewählt sind und in den vorstehend beschriebenen Mengen enthalten sind.

Gemäß einer besonders bevorzugten Ausführungsform der vorliegenden Erfindung besteht das brikettförmige Entschwefelungsmittel aus Bitumen, Calciumoxid, optional einer oder mehreren weiteren Calciumverbindung und optional einem oder mehreren Additiven, wobei die vorstehenden Verbindungen bevorzugt aus den vorstehend genannten Gruppen ausgewählt sind und in den vorstehend beschriebenen Mengen enthalten sind, d.h., das Entschwefelungsmittel gemäß dieser Ausführungsform enthält keine weiteren Bestandteile außer den vorgenannten und insbesondere kein Fließmittel und auch kein Magnesium oder eine Magnesiumlegierung. Das brikettförmige Entschwefelungsmittel gemäß dieser Ausführungsform ist insbesondere zur Schlackenkonditionierung geeignet.

In Weiterbildung des Erfindungsgedankens wird es vorgeschlagen, dass das brikettförmige Entschwefelungsmittel zusammengesetzt ist aus:
i) 0,1 bis 20 Gew.-%, bevorzugt 1 bis 10 Gew.-%, besonders bevorzugt 2 bis 6 Gew.-% und ganz besonders bevorzugt 2 bis 4 Gew.-% Bitumen,
ii) 0 bis 10 Gew.-%, bevorzugt 0,5 bis 8 Gew.-%, besonders bevorzugt 0,5 bis 4 Gew.-% und besonders bevorzugt 0,5 bis 2 Gew.-% Additiv ausgewählt aus der Gruppe bestehend aus Kryolith, Natriumborat, Flussspat und beliebigen Mischungen aus zwei oder mehr der vorstehenden Verbindungen und
iii) Rest auf 100 Gew.-% Calciumoxid oder eine Mischung, welche mehr als 0 Gew.-% Calciumoxid, aber höchstens 99 Gew.-% Calciumoxid, bevorzugt höchstens 95 Gew.-%, insbesondere bevorzugt höchstens 90 Gew.-%, besonders bevorzugt höchstens 75 Gew.-% und ganz besonders bevorzugt höchstens 50 Gew.-% Calciumoxid und Rest auf 100 Gew.-% ein oder mehr Verbindungen ausgewählt aus der Gruppe bestehend aus Calciumhydroxid, Calciumcarbonat und beliebigen Mischungen der vorgenannten Verbindungen enthält.

Ein weiterer Gegenstand der vorliegenden Erfindung ist ein Verfahren zur Herstellung eines zuvor beschriebenen Mittels zur Entschwefelung insbesondere von Roheisenschmelzen oder Stahlschmelzen, welches die nachfolgenden Schritte umfasst:
a) Vermischen von i) Calciumoxid, ii) Bitumen, iii) wenigstens einem Fließmittel, iv) ggf. wenigstens einem weiteren Additiv sowie v) einer oder mehreren Calciumverbindungen ausgewählt aus der Gruppe bestehend aus Calciumhydroxid, Calciumcarbonat und beliebigen Mischungen der vorgenannten Verbindungen und
b) Zermahlen der in dem Schritt a) erhaltenen Mischung zu Pulver mit einer Kornbandverteilung, bei der mindestens 80 Gew.-% des Pulvers eine Korngröße von weniger als 32 µm aufweisen, mindestens 85 Gew.-% des Pulvers eine Korngröße von weniger als 45 µm aufweisen, mindestens 90 Gew.-% des Pulvers eine Korngröße von weniger als 63 µm aufweisen und mindestens 95 Gew.-% des Pulvers eine Korngröße von weniger als 90 µm aufweisen.

Vorzugsweise werden in dem Verfahrensschritt a) die Ausgangsstoffe, d.h. i) Calciumoxid, ii) Bitumen, iii) wenigstens ein Fließmittel, iv) ggf. wenigstens ein weiteres Additiv sowie v) eine oder mehrere Calciumverbindungen ausgewählt aus der Gruppe bestehend aus Calciumhydroxid, Calciumcarbonat und beliebigen Mischungen der vorgenannten Verbindungen, mit einer Korngröße von jeweils maximal 20 mm eingesetzt und dann miteinander vermischt.

In Weiterbildung des Erfindungsgedankens wird es vorgeschlagen, in dem Verfahrensschritt b) die in dem Verfahrensschritt a) erhaltene Mischung zu Pulver mit einer Mahlfeinheit 90 R 5 zu zermahlen und bevorzugt zu Pulver mit einer Kornbandverteilung, bei der mindestens 80 Gew.-% des Pulvers eine Korngröße von weniger als 32 µm aufweisen, mindestens 85 Gew.-% des Pulvers eine Korngröße von weniger als 45 µm aufweisen, mindestens 90 Gew.-% des Pulvers eine Korngröße von weniger als 63 µm aufweisen und mindestens 95 Gew.-% des Pulvers eine Korngröße von weniger als 90 µm aufweisen.

Zum Zerkleinern der in dem Verfahrensschritt a) hergestellten Mischung in dem Verfahrensschritt b) können alle dem Fachmann bekannten Vorrichtungen eingesetzt werden, mit welchen entsprechende Mischungen zerkleinert werden können. Nicht beschränkende Beispiele hierfür sind Schneidmühlen, Prallmühlen und Hammermühlen.

Vorzugsweise wird durch das Verfahren eine Mischung hergestellt, welche besteht aus:
i) 0,1 bis 20 Gew.-%, bevorzugt 1 bis 10 Gew.-%, besonders bevorzugt 2 bis 6 Gew.-% und ganz besonders bevorzugt 2 bis 4 Gew.-% Bitumen,
ii) 0,01 bis 10 Gew.-%, bevorzugt 0,05 bis 0,5 Gew.-%, besonders bevorzugt 0,05 bis 0,2 Gew.-%, ganz besonders bevorzugt 0,075 bis 0,125 Gew.-% und höchst bevorzugt etwa 0,1 Gew.-% eines Fließmittels ausgewählt aus der Gruppe bestehend aus mehrwertigen Alkoholen, Flammkohlen und Silikonölen und beliebigen Mischungen hiervon, bevorzugt ausgewählt aus der Gruppe bestehend aus Glykolen, Organopolysiloxanen und beliebigen Mischungen hiervon und besonders bevorzugt eines Polymethylhydrogensiloxans,
iii) 0 bis 10 Gew.-%, bevorzugt 0,5 bis 8 Gew.-%, besonders bevorzugt 0,5 bis 4 Gew.-% und besonders bevorzugt 0,5 bis 2 Gew.-% Additiv ausgewählt aus der Gruppe bestehend aus Kryolith, Natriumborat, Flussspat und beliebigen Mischungen aus zwei oder mehr der vorstehenden Verbindungen und
iv) Rest auf 100 Gew.-% Calciumoxid oder einer Mischung, welche wenigstens 20 Gew.-%, bevorzugt wenigstens 50 Gew.-%, insbesondere bevorzugt wenigstens 75 Gew.-%, besonders bevorzugt wenigstens 90 Gew.-%, ganz besonders bevorzugt wenigstens 95 Gew.-% und höchst bevorzugt wenigstens 99 Gew.-% Calciumoxid und Rest auf 100 Gew.-% ein oder mehr Verbindungen ausgewählt aus der Gruppe bestehend aus Calciumhydroxid, Calciumcarbonat und beliebigen Mischungen der vorgenannten Verbindungen enthält.

Schließlich betrifft die vorliegende Erfindung die Verwendung des zuvor beschriebenen Mittels zur Entschwefelung und/oder Vorentschwefelung und/oder Schlackenkonditionierung einer Roheisenschmelze oder einer Stahlschmelze.

Vorzugsweise wird das Mittel zur Entschwefelung durch ein Tauchlanzverfahren unter Verwendung von Transportgas, bevorzugt Argon oder Stickstoff, oder durch ein Einrührverfahren in die Roheisenschmelze oder in die Stahlschmelze eingebracht, und zwar bevorzugt in einer Menge von 2 bis 5 kg pro Tonne Roheisenschmelze bzw. Stahlschmelze.

Insbesondere wenn das Mittel zur Vorentschwefelung und/oder Schlackenkonditionierung einer Roheisenschmelze bzw. Stahlschmelze eingesetzt wird, ist es besonders bevorzugt, das Mittel in der Form eines oder mehrerer Briketts vorzusehen und in die Roheisenschmelze bzw. Stahlschmelze zuzugeben.

Nachfolgend wird die vorliegende Erfindung anhand von diese erläuternden, diese aber nicht einschränkenden Beispielen weiter beschrieben.

### Beispiel

Es wurde eine Mischung hergestellt durch Vermischen von:
- 93,9 Gew.-% Calciumoxid,
- 6 Gew.-% Hartbitumen und
- 0,1 Gew.-% Siliconöl (Fließmittel).

Diese Mischung wurde in einem Mischer homogen vermischt und zu einem Pulver mit einer Kornbandverteilung zermahlen, bei der 84,30 Gew.-% des Pulvers eine Korngröße von weniger als 32 µm aufwiesen, 87,9 Gew.-% des Pulvers eine Korngröße von weniger als 45 µm aufwiesen, 90,1 Gew.-% des Pulvers eine Korngröße von weniger als 63 µm aufwiesen und 95,12 Gew.-% des Pulvers eine Korngröße von weniger als 90 µm aufwiesen.

Das so erhaltene Entschwefelungsmittel wurde durch ein Tauchlanzverfahren in Multiinjektion bezogen auf das daran beteiligte Kalk-Bitumenhaltige Gemisch in einer Menge von 1,1 kg/t Roheisen eingeblasen. Dabei wurden bei Roheisentemperaturen um 1300°C bei gleich bleibenden Einblasmengen der anderen an der Multiinjektion beteiligten Stoffe 350 ppm Schwefel aus der Roheisenschmelze entfernt.

Es wurde Roheisen mit einem Schwefelgehalt von durchschnittlich 26 ppm erhalten.

### Vergleichsbeispiel

Es wurde ein Entschwefelungsmittel wie in dem Beispiel beschrieben hergestellt, ausgenommen dass dieses kein Bitumen enthielt.

Vielmehr wurde eine Mischung hergestellt durch Vermischen von:
- 97,9 Gew.-% technisches Calciumcarbid,
- 2,0 Gew.-% Kryolith (Additiv) und
- 0,1 Gew.-% Siliconöl (Fließmittel).

Diese Mischung wurde wie in dem Beispiel beschrieben zermahlen und durch ein Tauchlanzverfahren in Multinjektion unter Berücksichtigung der selben technologischen Bedingungen an der gleichen Anlage mit 1,1 kg/t Roheisen in eine Roheisenschmelze eingebracht.

Es wurde Roheisen mit einem Schwefelgehalt von 25 ppm erhalten.

## Patentansprüche

1. Mittel zur Entschwefelung und/oder Vorentschwefelung von Roheisenschmelzen oder Stahlschmelzen, welches Calciumoxid, Bitumen sowie zwischen 0,01 und 10 Gew.-% wenigstens eines Fließmittels enthält, wobei das wenigstens eine Fließmittel aus der Gruppe ausgewählt ist, welche aus mehrwertigen Alkoholen, Flammkohlen, Silikonölen und Mischungen hiervon besteht, wobei das Mittel i) Calciumoxid als einzige Calciumverbindung oder ii) eine Mischung aus zwei oder mehr Calciumverbindungen enthält, welche wenigstens 20 Gew.-% Calciumoxid und Rest auf 100 Gew.-% eine oder mehr Verbindungen ausgewhält aus der Gruppe bestehend aus Calciumhydroxid, Calciumcarbonat und beliebigen Mischungen aus zwei oder mehr der vorgenannten Verbindungen enthält, und wobei das Mittel optional wenigstens ein Additiv enthält, welches aus der Gruppe ausgewählt ist, welche aus Kryolith, Natriumborat, Flussspat und beliebigen Mischungen aus zwei oder mehr der vorstehenden Verbindungen besteht, kein Magnesium und keine Magnesiumlegierung enthält.

2. Mittel nach Anspruch 1,
**dadurch gekennzeichnet, dass** das Bitumen aus der Gruppe ausgewählt ist, welche aus Straßenbaubitumen, hartem Straßenbaubitumen, Weichbitumen, modifiziertem Bitumen, Destillationsbitumen, Hochvakuumbitumen, polymermodifiziertem Bitumen, Spezialbitumen, Industriebitumen, Oxidationsbitumen, Hartbitumen, verschnittenem Bitumen, Kaltbitumen, gefluxtem Bitumen, Fluxbitumen, Naturasphalt und beliebigen Mischungen aus zwei oder mehr der vorgenannten Verbindungen besteht.

3. Mittel nach Anspruch 1 oder 2, **dadurch gekennzeichnet, dass** dieses 0,1 bis 20 Gew.-% Bitumen enthält.

4. Mittel nach zumindest einem der vorstehenden Ansprüche,
**dadurch gekennzeichnet, dass** das Calciumoxid als Weichbranntkalk hergestellt wird.

5. Mittel nach zumindest einem der vorstehenden Ansprüche,
**dadurch gekennzeichnet, dass** dieses 80 bis 99,9 Gew.-% Calciumoxid als einzige Calciumverbindung enthält.

6. Mittel nach zumindest einem der vorstehenden Ansprüche,
**dadurch gekennzeichnet, dass** das wenigstens eine Fließmittel aus der Gruppe ausgewählt ist, welche aus Glykolen, Organopolysiloxanen und Mischungen hiervon besteht.

7. Mittel nach zumindest einem der vorstehenden Ansprüche,
**dadurch gekennzeichnet, dass** dieses zwischen 0,05 und 5 Gew.-% eines oder mehrerer Fließmittel enthält.

8. Mittel nach zumindest einem der vorstehenden Ansprüche,
**dadurch gekennzeichnet, dass** dieses wenigstens ein Additiv enthält, welches aus der Gruppe ausgewählt ist, welche aus Kryolith, Natriumborat, Flussspat und beliebigen Mischungen aus zwei oder mehr der vorstehenden Verbindungen besteht.

9. Mittel nach zumindest einem der vorstehenden Ansprüche,
**dadurch gekennzeichnet, dass** dieses zusammengesetzt ist aus:
i) 0,1 bis 20 Gew.-% Bitumen,
ii) 0,01 bis 10 Gew.-% eines Fließmittels ausgewählt aus der Gruppe bestehend aus mehrwertigen Alkoholen, Flammkohlen und Silikonölen und beliebigen Mischungen hiervon,
iii) 0 bis 10 Gew.-% Additiv ausgewählt aus der Gruppe bestehend aus Kryolith, Natriumborat, Flussspat und beliebigen Mischungen aus zwei oder mehr der vorstehenden Verbindungen und
iv) Rest auf 100 Gew.-% Calciumoxid.

10. Mittel nach zumindest einem der vorstehenden Ansprüche,
**dadurch gekennzeichnet, dass** zumindest das in dem Mittel enthaltene Calciumoxid eine derartige Kornbandverteilung aufweist, dass mindestens 80 Gew.-% des Calciumoxids eine Korngröße von weniger als 32 µm aufweisen, mindestens 85 Gew.-% des Calciumoxids eine Korngröße von weniger als 45 µm aufweisen, mindestens 90 Gew.-% des Calciumoxids eine Korngröße von weniger als 63 µm aufweisen und mindestens 95 Gew.-% des Calciumoxids eine Korngröße von weniger als 90 µm aufweisen.

11. Mittel nach zumindest einem der vorstehenden Ansprüche,
**dadurch gekennzeichnet, dass** dieses als ein oder mehrere Briketts vorliegt, wobei das bzw. die Briketts im Querschnitt gesehen eine Größe (Länge x Breite) von 10 x 5 bis 200 x 100 mm aufweisen.

12. Verfahren zur Herstellung eines Mittels zur Entschwefelung von Roheisenschmelzen oder Stahlschmelzen nach zumindest einem der vorstehenden Ansprüche, welches die nachfolgenden Schritte umfasst:
a) Vermischen von i) Calciumoxid, ii) Bitumen, iii) 0,01 bis 10 Gew.-% wenigstens einem Fließmittel ausgewählt aus der Gruppe bestehend aus mehrwertigen Alkoholen, Flammkohlen, Silikonölen und Mischungen hiervon sowie iv) ggf. wenigstens einem weiteren Additiv ausgewählt aus der Gruppe bestehend aus Kryolith, Natriumborat, Flussspat und beliebigen Mischungen aus zwei oder mehr der vorstehenden Verbindungen und
b) Zermahlen der in dem Schritt a) erhaltenen Mischung zu Pulver mit einer Kornbandverteilung, bei der mindestens 80 Gew.-% des Pulvers eine Korngröße von weniger als 32 µm aufweisen, mindestens 85 Gew.-% des Pulvers eine Korngröße von weniger als 45 µm aufweisen, mindestens 90 Gew.-% des Pulvers eine Korngröße von weniger als 63 µm aufweisen und mindestens 95 Gew.-% des Pulvers eine Korngröße von weniger als 90 µm aufweisen.

13. Verwendung eines Mittels nach zumindest einem der Ansprüche 1 bis 11 zur Entschwefelung und/oder Vorentschwefelung und/oder Schlackenkonditionierung einer Roheisenschmelze oder einer Stahlschmelze.

14. Verwendung nach Anspruch 13,
**dadurch gekennzeichnet, dass** das Mittel durch ein Tauchlanzverfahren unter Verwendung von Transportgas oder durch ein Einrührverfahren in die Roheisenschmelze oder in die Stahlschmelze eingebracht wird.

15. Verwendung nach Anspruch 13,
**dadurch gekennzeichnet, dass** das Mittel in der Form eines oder mehrerer Briketts vorgesehen wird und in die Roheisenschmelze bzw. Stahlschmelze zur Vorentschwefelung und/oder Schlackenkonditionierung einer Roheisenschmelze bzw. Stahlschmelze zuzugeben wird.

## Claims

1. An agent for desulfurizing and/or pre-desulfurizing molten pig iron or molten steel, which contains calcium oxide, bitumen as well as between 0.01 and 10% by weight of at least one flux agent, wherein the at least one flux agent is selected from the group consisting of multivalent alcohols, bituminous coals, silicone oils and mixtures thereof, wherein the agent contains i) calcium oxide as the only calcium compound or ii) a mixture of two or more calcium compounds which contains at least 20% by weight of calcium oxide and the remainder to 100% by weight being one or more compounds selected from the group consisting of calcium hydroxide, calcium carbonate and any desired mixtures of two or more of the aforesaid compounds; and wherein the agent optionally contains at least one additive which is selected from the group consisting of cryolite, sodium borate, fluorite and any desired mixtures of two or more of the above compounds; and wherein the agent does not contain any magnesium and does not contain any magnesium alloy.

2. An agent in accordance with claim 1,
**characterized in that**
the bitumen is selected from the group consisting of road construction bitumen, hard road construction bitumen, soft bitumen, modified bitumen, distillation bitumen, high-vacuum bitumen, polymer-modified bitumen, special bitumen, industrial bitumen, oxidation bitumen, hard bitumen, blended bitumen, cold bitumen, fluxed bitumen, flux bitumen, natural asphalt and any desired mixtures of two or more of the aforesaid compounds.

3. An agent in accordance with claim 1 or claim 2,
**characterized in that**
it contains 0.1 to 20% by weight of bitumen.

4. An agent in accordance with at least one of the preceding claims,
**characterized in that**
the calcium oxide is manufactured as soft burnt lime.

5. An agent in accordance with at least one of the preceding claims,
**characterized in that**
it contains 80 to 99.9% by weight of calcium oxide as the only calcium compound.

6. An agent in accordance with at least one of the preceding claims,
**characterized in that**
the at least one flux agent is selected from the group consisting of glycols, organopolysiloxanes, and mixtures thereof.

7. An agent in accordance with at least one of the preceding claims,
**characterized in that**
it contains between 0.05 to 5% by weight of one or more flux agents.

8. An agent in accordance with at least one of the preceding claims,
**characterized in that**
it contains at least one additive which is selected from the group consisting of cryolite, sodium borate, fluorite and any desired mixtures of two or more of the above compounds.

9. An agent in accordance with at least one of the preceding claims,
**characterized in that**
it is composed of
i) 0.1 to 20% by weight of bitumen;
ii) 0.01 to 10% by weight of a flux agent selected from the group consisting of multivalent alcohols, bituminous coals and silicone oils and any desired mixtures thereof;
iii) 0 to 10% by weight of an additive elected from the group consisting of cryolite, sodium borate, fluorite, and any desired mixtures of two or more of the above compounds; and
v) remainder to 100% by weight of calcium oxide.

10. An agent in accordance with at least one of the preceding claims,
**characterized in that**
at least the calcium oxide contained in the agent has such a distribution of a range of grain sizes that at least 80% by weight of the calcium oxide has a grain size of less than 32 µm, at least 85% by weight of the calcium oxide has a grain size of less than 45 µm, at least 90% by weight of the calcium oxide has a grain size of less than 63 µm, and at least 95% by weight of the calcium oxide has a grain size of less than 90 µm.

11. An agent in accordance with at least one of the preceding claims,
**characterized in that**
it is present as one or more briquettes, wherein the briquette or briquettes has/have a size (length x width) viewed in cross-section of 10 x 5 to 200 x 100 mm.

12. A method of manufacturing an agent for desulfurizing molten pig iron or molten steel in accordance with at least one of the preceding claims, which comprises the following steps:
a) mixing of i) calcium oxide; ii) bitumen; iii) 0.01 to 10 % by weight of at least one flux agent selected from the group consisting of multivalent alcohols, bituminous coals, silicone oils and mixtures thereof; and iv) optionally, at least one further additive selected from the group consisting of cryolite, sodium borate, fluorite and any desired mixtures of two or more of the above compounds; and
b) grinding the mixture obtained in step a) to powder having a distribution of a range of grain sizes in which at least 80% by weight of the powder has a grain size of less than 32 µm, at least 85% by weight of the powder has a grain size of less than 45 µm, at least 90% by weight of the powder has a grain size of less than 63 µm, and at least 95% by weight of the powder has a grain size of less than 90 µm.

13. Use of an agent in accordance with at least one of the claims 1 to 11 for desulfurizing and/or pre-desulfurizing and/or for the slag treatment of molten pig iron or molten steel.

14. Use in accordance with claim 13,
**characterized in that**
the agent is introduced into the molten pig iron or into the molten steel by an immersion lance process using a transport gas or by a stirring-in process.

15. Use in accordance with claim 13,
**characterized in that**
the agent is provided in the form of one or more briquettes and is added into the molten pig iron or into the molten steel for pre-sulfurizing and/or for the slag treatment of molten pig iron or of molten steel.

## Revendications

1. Agent pour la désulfuration et/ou la pré-désulfuration de masses fondues de fonte brute ou de masses fondues d'acier, qui comprend de l'oxyde de calcium, du bitume et entre 0,01 et 10 % en poids d'au moins un agent d'écoulement, l'au moins un agent d'écoulement étant choisi dans le groupe constitué par les alcools polyvalents, les charbons flambants, les huiles siliconées et les mélanges de ceux-ci, l'agent contenant i) de l'oxyde de calcium comme unique composé calcium ou ii) un mélange constitué de deux composés calcium ou plus, qui contient au moins 20 % en poids d'oxyde de calcium et, comme reste pour atteindre le taux de 100 % en poids, un ou plusieurs composés choisis dans le groupe constitué par l'hydroxyde de calcium, le carbonate de calcium et des mélanges quelconques de deux ou plus de deux des composés précités, et l'agent contenant le cas échéant au moins un additif qui est choisi dans le groupe constitué par la cryolithe, le borate de sodium, la fluorite et des mélanges quelconques de deux ou plus de deux des composés précités, et qui ne comprend pas de magnésium et pas d'alliage de magnésium.

2. Agent selon la revendication 1, **caractérisé en ce que** le bitume est choisi dans le groupe constitué par le bitume routier, le bitume routier dur, le bitume mou, le bitume modifié, le bitume de distillation, le bitume produit sous vide poussé, le bitume modifié par des polymères, le bitume spécial, le bitume industriel, le bitume d'oxydation, le bitume dur, le bitume coupé, le bitume froid, le bitume fluxé, le bitume de flux, l'asphalte naturel et des mélanges quelconques de deux ou plus de deux des composés précités.

3. Agent selon la revendication 1 ou 2, **caractérisé en ce que** celui-ci contient 0,1 à 20 % en poids de bitume.

4. Agent selon au moins l'une des revendications précédentes, **caractérisé en ce que** l'oxyde de calcium est produit sous forme de chaux de calcination douce.

5. Agent selon au moins l'une des revendications précédentes, **caractérisé en ce que** celui-ci contient 80 à 99,9 % en poids d'oxyde de calcium comme unique composé calcium.

6. Agent selon au moins l'une des revendications précédentes, **caractérisé en ce que** l'au moins un agent d'écoulement est choisi dans le groupe constitué par les glycols, les organopolysiloxanes et des mélanges de ceux-ci.

7. Agent selon au moins l'une des revendications précédentes, **caractérisé en ce que** celui-ci contient entre 0,05 et 5 % en poids d'un ou plusieurs agents d'écoulement.

8. Agent selon au moins l'une des revendications précédentes, **caractérisé en ce que** celui-ci contient au moins un additif qui est choisi dans le groupe constitué par la cryolithe, le borate de sodium, la fluorite et des mélanges quelconque de deux ou plus de deux des composés précités.

9. Agent selon au moins l'une des revendications précédentes, **caractérisé en ce que** celui-ci est composé de :
i) 0,1 à 20 % en poids de bitume,
ii) 0,01 à 10 % en poids d'un agent d'écoulement choisi dans le groupe constitué par les alcools polyvalents, les charbons flambants et les huiles siliconées et des mélanges de ceux-ci,
iii) 0 à 10 % en poids d'un additif choisi dans le groupe constitué par la cryolithe, le borate de sodium, la fluorite et des mélanges quelconque de deux ou plus de deux des composés précités, et
iv) comme reste pour atteindre le taux de 100 % en poids, oxyde de calcium.

10. Agent selon au moins l'une des revendications précédentes, **caractérisé en ce qu'**au moins l'oxyde de calcium contenu dans l'agent présente une distribution de la plage des grains telle qu'au moins 80 % en poids de l'oxyde de calcium présentent une taille de grains inférieure à 32 µm, au moins 85 % en poids de l'oxyde de calcium présentent une taille de grain inférieure à 45 µm, au moins 90 % en poids de l'oxyde de calcium présentent une taille de grains inférieure à 63 µm et au moins 95 % en poids de l'oxyde de calcium présentent une taille de grains inférieure à 90 µm.

11. Agent selon au moins l'une des revendications précédentes, **caractérisé en ce que** celui-ci se présente sous la forme d'une ou de plusieurs briquettes, la ou les briquettes présentant une taille (longueur x largeur) de 10 x 5 à 200 x 100 mm, vue en coupe transversale.

12. Procédé de fabrication d'un agent de désulfuration de masses fondes de fonte brute ou de masses fondues d'acier selon au moins l'une des revendications précédentes, qui comprend les étapes suivantes consistant à :
a) mélanger i) l'oxyde de calcium, ii) le bitume, iii) 0,01 à 10 % en poids d'au moins un agent d'écoulement choisi dans le groupe constitué par les alcools polyvalents, les charbons flambants, les huiles siliconées et des mélanges de ceux-ci, ainsi que iv) le cas échéant au moins un autre additif choisi dans le groupe constitué par la cryolithe, le borate de sodium, la fluorite et des mélanges quelconques de deux ou plus de deux des composés précités, et
b) broyer le mélange obtenu à l'étape a) pour obtenir une poudre ayant une distribution de la plage des grains dans laquelle au moins 80 % en poids de l'oxyde de calcium présentent une taille de grains inférieure à 32 µm, au moins 85 % en poids de l'oxyde de calcium présentent une taille de grain inférieure à 45 µm, au moins 90 % en poids de l'oxyde de calcium présentent une taille de grains inférieure à 63 µm et au moins 95 % en poids de l'oxyde de calcium présentent une taille de grains inférieure à 90 µm.

13. Utilisation d'un agent selon au moins l'une des revendications 1 à 11 pour la désulfuration et/ou la pré-désulfuration et/ou le conditionnement des scories d'une masse fondue de fonte brute ou d'une masse fondue d'acier.

14. Utilisation selon la revendication 13, **caractérisée en ce que** l'agent est introduit dans la masse fondue de fonte brute ou dans la masse fondue d'acier par un procédé de lances immergées en utilisant un gaz de transport ou par un procédé d'incorporation.

15. Utilisation selon la revendication 13, **caractérisée en ce que** l'agent est fourni sous la forme d'une ou de plusieurs briquettes et est ajouté dans la masse fondue de fonte brute ou la masse fondue d'acier pour la pré-désulfuration et/ou le conditionnement des scories d'une masse fondue de fonte brute ou d'une masse fondue d'acier.
